# EUROPÄISCHE PATENTSCHRIFT

(11) **EP 0 162 954 B1**
(45) Veröffentlichungstag und Bekanntmachung des Hinweises auf die Patenterteilung: **11.04.1990**
(21) Anmeldenummer: 84114333.2
(22) Anmeldetag: 27.11.1984
(51) Int. Cl.: C22B 41/00, C22B 1/02, C01G 17/00

(54) **Verfahren zur Gewinnung eines weiterverarbeitbaren Germaniumkonzentrats**
Process for obtaining a germanium concentrate
Procédé de préparation d'un concentré de germanium

(30) Priorität: 23.05.1984 DE 3419120
(43) Veröffentlichungstag der Anmeldung: 04.12.1985
(73) Patentinhaber: PREUSSAG Aktiengesellschaft Metall, D-3380 Goslar 1 (DE)
(72) Erfinder: Leder, Lothar, Dipl.-Ing., D-3380 Goslar 1 (DE); Hanusch, Kunibert, Dr.-Ing., D-3380 Goslar 1 (DE); Müller, Hans-Joachim, D-3380 Goslar 1 (DE)
(74) Vertreter: Rücker, Wolfgang

(56) Entgegenhaltungen:
- DE-B- 1 067 221
- DE-B- 1 163 787
- FR-A- 1 082 311
- GB-A- 865 306
- US-A- 2 827 369

## Beschreibung

Die Erfindung betrifft ein Verfahren zur Gewinnung eines weiterverarbeitbaren Germaniumkonzentrats.

Germanium kommt als Begleitelement in Konzentrationen von wenigen ppm in einigen Lagerstätten sulfidischer Erze der Metalle Blei, Kupfer und Zink vor. Bekannte Ge-Mineralien sind z.B. Argyrodit, Canfieldit, Germanit und Renierit. Bei der Aufarbeitung der Roherze werden die Germaniumminerale zusammen mit den Sulfiden der Hauptmetalle Blei, Zink und Kupfer in Konzentration angereichert.

Die Anreicherung des Germaniums erreicht nur bei einigen wenigen besonders Ge-reichen Roherzen so hohe Werte in den Konzentraten, daß eine direkte Ge-Abtrennung aus den Konzentraten technisch möglich und wirtschaftlich vertretbar ist.

So sind Verfahren bekannt, aus sulfidischen Blei- und/oder Kupferkonzentraten mit Ge-Gehalten von 0,2 bis 0,4% das Germanium als Sulfid unter neutralen oder schwach reduzierenden Bedingungen bei Atmosphärendruck zu sublimieren.

Aus dem Abgas wird Germanium sulfidisch ebenfalls in nicht oxidierender Atmosphäre kondensiert und abgeschieden. Zusammen mit dem Germaniumsulfid werden Arsenverbindungen und je nach angewandter Temperatur auch PbS mit sublimiert. In den meisten Blei-, Zink- und Kupferkonzentraten sind die Germaniumgehalte jedoch so niedrig, daß eine Ge-Anreicherung und Abtrennung aus dem Konzentrat heraus nicht in Frage kommt. Häufig reichert sich das Germanium in Zwischen- oder Abfallprodukten der Prozesse zur Gewinnung der Hauptmetalle an.

So ist z.B. bekannt, daß beim Verschmelzen Ge-haltiger Kupferkonzentrate im Flammofen sich Germanium in den Flugstäuben auf Gehalt von z.B. 0,2 bis 0,4% anreichert. In diesen Flugstäuben sind daneben noch die Elemente Kupfer, Arsen, Eisen, Zink, Blei, Schwefel und andere enthalten. Aus solchen Flugstäuben kann Germanium dann durch schwefelsaures oder salzsaures Laugen herausgelöst werden. Mit in Lösung gehen ein Großteil der Begleitmetalle. Aus den Lösungen kann nach eventuell vorheriger Abtrennung von Kupfer, Arsen und Eisen das Germanium in an sich bekannter Weise durch Zugabe von Holzextrakten, wie z.B. Tannin, gefällt werden.

Die so erzeugten Ge-Konzentrate mit z.B. 6 bis 20% Ge-Gehalt stellen einen üblichen handelsfähigen Rohstoff dar. Aus ihm wird z.B. durch Chloriddestillation GeC1₄ abdestilliert und abgetrennt.

Bei dem heute am stärksten verbreiteten Verfahren der hydrometallurgisch-elektrolytischen Zinkgewinnung bleibt das Germanium, wie man festgestellt hat, zu über 90% im Laugungsrückstand. In einigen Hütten werden diese Rückstände thermisch aufgearbeitet und bevorzugt Blei und Zink, sofern interessant, auch das Germanium verflüchtigt und in einem Flugstaub angereichert.

Die erzeugten Flugstäube enthalten neben den Hauptbestandteilen Bleioxid und Zinkoxid noch andere leicht verflüchtigbare Metallverbindungen, wie z.B. solche des Arsens, Antimons, Cadmiums und Germaniums. Solche Flugstäube werden häufig neben geröstesten Zinkerzen bei der hydrometallurgisch-elektrolytischen Zinkgewinnung eingesetzt. Die Flugstäube werden schwefelsauer gelaugt und aus den Lösungen wird Germanium gefällt und angereichert.

Beim Verhütten Ge-haltiger Bleikonzentrate, wie sie z.B. in Tsumeb/Namibia gefunden werden, geht Germanium in die Endschlacken der Bleireduktion. Aus ihnen kann Germanium, zusammen mit Blei und Zink, durch einen Schlackeverblaseprozeß verflüchtigt und nach Oxidation und Kondensation in einem Flugstaub angereichert und abgetrennt werden. Die weitere Aufkonzentrierung des Germaniums erfolgt dann, wie bereits mehrfach erwähnt, durch Laugung mit Schwefelsäure und Germaniumabtrennung durch z.B. Holzextraktfällung.

Wie aus dieser kurzen Beschreibung der angewandten Technik zu ersehen ist, erfolgt die Ge-Konzentraterzeugung sehr häufig über Zwischenprodukte der Metallgewinnung. Deren Zusammensetzung und Ge-Inhalte sind nur begrenzt steuerbare. Es sind viele Anreicherungsschritte zur Erzeugung eines Ge-Konzentrats mit 10 bis 20% Ge notwendig.

Aufgabe der vorliegenden Erfindung ist es nun, demgegenüber ein Verfahren vorzuschlagen, welches in einer sehr einfachen und direkten Weise ermöglicht, Germanium aus sulfidischen Konzentraten zu erschließen.

Gelöst wird diese Aufgabe dadurch, daß das germaniumhaltige sulfidische Konzentrat mit einer solchen Menge Soda versetzt wird, daß der Schwefelinhalt als Sulfat gebunden wird und anschließend das Konzentrat unter oxidierenden Bedingungen geröstet, das Röstgut mit Schwefelsäure gelaugt und Germanium aus der Lösung gefällt wird.

Die Röstung des Gemisches erfolgt bei ausreichender .Luftzufuhr im Temperaturbereich zwischen 850 K und 1200 K, vorzugsweise bei 1000 K.

In Verfolg des Erfindungsgedankens kann das Röstgut vor der schwefelsauren Laugung einer Zerkleinerung unterworfen werden, und die schwefelsäure Laugung wird bei Temperaturen zwischen 313 bis 370 K durchgeführt und die Schwefelsäuremenge so bemessen, daß nach der Laugung in der Lösung eine H_{Z}S0₄-Konzentration von mindestens 5 g/I freier H₂S0₄ enthalten ist.

In Verfolg des Erfindungsgedankens würde sich das Verfahren etwa so darstellen, daß man beispielsweise in Kupferkonzentrat mit einem bestimmten geringen Gehalt an Germanium mit einer Sodamenge vermischt, die ausreichend ist, um den Schwefel des Konzentrats als Sulfat zu binden und dieses Gemisch anschließend unter oxidierenden Bedingungen röstet, wobei die Metallsulfide in die Oxide übergehen. Es entsteht ein Röstgut, welches neben dem Schwefel auch die Metalle des Konzentrats enthält. Dieses Röstgut wird schwefelsauer gelaugt, und mit so viel Schwefelsäure versetzt, daß ein pH-Wert von ca. 1 erreicht wird. Dabei geht Germanium in Lösung. Aus der so erzeugten Lösung kann Germanium durch ein geeignetes Fällmittel, wie z.B. das häufig angewandte Tannin, ausgefällt werden. Dabei werden auch geringe Mengen von Kupfer, Arsen, Eisen und Zink mit gefällt. Die Weiterverarbeitung des Fällprodukts zum eigentlichen Germaniumkonzentrat erfolgt in an sich beakannter Weise durch Trocknen und Glühen.

Das Verfahren wird nun anhand zweier Beispiele ausführlicher beschrieben.

### Beispiel 1

100 Teile eines sulfidischen Kupferkonzentrats, etwa der folgenden Zusammensetzung

werden mit einer für die Schwefelbindung ausreichenden Menge Soda (Na₂C0₃) vermischt und danach unter Luftzufuhr geröstet.

Eine Analyse des Röstguts ergab, daß es von den wichtigen Elementen 99,4% Cu, 95% Ge und 100% Fe vom Einsatz enthielt.

Das Beispiel zeigt, daß bei dieser Arbeitsweise nur sehr wenig Ge verflüchtigt wurde. Das so erzeugte Röstgut wird nun im Verhältnis Feststoff: Wasser wie 1:10 nach einer Zerkleinerung gelaugt und dabei so viel konzentrierte Schwefelsäure zugesetzt, daß sich am Ende der Laugung ein pH-Wert von kleiner als 1 einstellt.

Die Laugung erfolgt vorzugsweise bei erhöhten Temperaturen, kann aber auch bei Raumtemperatur vorgenommen werden. Nach einer Fest/Flüssig-Trennung enthielt das Filtrat, bezogen auf die Einsatzmenge im Röstgut, an dem hier besonders interessierenden Ge 94%. Die Gesamtausbringung der Lösung betrug demnach 89% Ge. Aus dieser Lösung wird Ge durch zugabe einer Tanninlösung ausgefällt. Das ausgefällte Tannat enthielt

Durch Trocknen und Glühen des Tannats wurde ein Konzentrat erhalten, das

enthielt. Dieses Material entspricht handelsüblichen Konzentraten.

### Beispiel 2

Dasselbe germaniumhaltige Kupferkonzentrat wie im Beispiel 1 wurde mit einer für die Schwefelbindung ausreichenden Sodamenge vermischt und danach unter Luftzufuhr geröstet. Das Röstgut enthielt

Wie in Beispiel 1 wurde auch hier nur sehr wenig Germanium verflüchtigt. Das erzeugte Röstgut wurde im Verhältnis Feststoff: Wasser wie 1:10 nach Zugabe von 40 ml konzentrierter Schwefelsäure je 100 g Röstgut gelaugt.

Die nach einer Fest-Flüssig-Trennung gewonnene Lösung enthielt, bezogen auf die Einsatzmengen im Röstgut

Das Gesamtausbringen in der Lösung betrug demnach

Das im Vergleich zu Beispiel 1 geringere Kupferausbringen wird auf den vergleichsweise niedrigeren Schwefelsäureeinsatz beim Laugen zurückgeführt.

Aus der klaren Lösung wurde in an sich bekannter Weise durch Zugabe einer Tanninlösung ein Fällprodukt erzeugt, das

enthielt.

Nach Verglühen dieses Produkts reichern sich die Metalle an auf

Dieses Material entspricht handelsüblichen und durch Chlordestillation weiter verarbeitbaren Ge-Konzentrat-Qualitäten.

## Patentansprüche

1. Verfahren zur Gewinnung eines weiterverarbeitbaren Germaniumkonzentrats aus germaniumhaltigen sulfidischen Metallkonzentraten, wobei das germaniumhaltige sulfidische Konzentrat mit einer solchen Menge Soda versetzt wird, daß der Schwefelinhalt als Sulfat gebunden, anschließend das Konzentrat unter oxidierenden Bedingungen geröstet, das Röstgut mit Schwefelsäure gelaugt und Germanium aus der Lösung gefällt wird.

2. Verfahren nach Anspruch 1, dadurch gekennzeichnet, daß die Röstung des Gemisches bei ausreichender Luftzufuhr im Temperaturbereich zwischen 850 K und 1200 K, vorzugsweise bei 1000 K, durchgeführt wird.

3. Verfahren nach den Ansprüchen 1 und 2, dadurch gekennzeichnet, daß das erzeugte Röstgut nach vorheriger Zerkleinerung der schwefelsauren Laugung unterworfen wird.

4. Verfahren nach den Ansprüchen 1 bis 3, dadurch gekennzeichnet, daß die schwefelsaure Laugung bei Temperaturen von 313 bis 370 K durchgeführt und die Schwefelsäuremenge so bemessen wird, daß nach der Laugung in der Lösung eine H₂S0₄-Konzentration von mindestens 5 g/I freier H_{z}S0₄ enthalten ist.

## Revendications

1. Procédé d'obtention d'une concentré brut de germanium à partir d'une solution sulfurée de métal concentrée contenant du germanium dans lequel la solution concentrée sulfurée contenant du germanium est traitée par une certaine quantité de carbonate de sodium, de manière que le soufre se trouve sous forme de sulfate, puis le concentré est grillé sous des conditions oxydantes, le produit de grillage soumis à une lixiviation à l'acide sulfurique et le germanium précipité à partir de la solution.

2. Procédé selon la revendication 1, caractérisé en ce que le grillage du mélange sous apport d'air suffisant est mené à une température comprise entre 850 deg K et 1200 deg K, de préférence 1000 deg K.

3. Procédé selon les revendications 1 et 2 caractérisé en ce que le produit de grillage obtenu est soumis à la lixiviation à l'acide sulfurique après broyage.

4. Procédé selon les revendications 1 à 3 caractérisé en ce que la lixiviation à l'acide sulfurique est menée à une température de 313 deg K à 370 deg K et que la quantité d'acide sulfurique est calculée de manière à ce que, après la lixiviation, la concentration en H_{Z}S0₄ libre dans la solution soit d'au moins 5 g/I.

## Claims

1. Process for obtaining an upgradable germanium concentrate from sulphur-containing metal concentrates in which the sulphur-containing concentrate is treated with a quantity of soda such that the sulphur content is fixed as sulfate, and is subsequently roasted under oxidizing conditions, the product of roasting leached with sulfuric acid, and germanium precipitated from the solution.

2. Process according to claim 1, characterized by the fact that the roasting of the mixture is carried out with an adequate air supply in the temperature range between 850 deg K and 1200 deg K, preferably at 1000 deg K.

3. Process according to claims 1 and 2, characterized in that the product of roasting is leached with sulfuric acid after having been crushed.

4. Process according to claims 1 to 3, characterized in that the leaching with sulfuric acid is carried out at a temperature ranging from 313 deg K to 370 deg K and that the amount of sulfuric acid is calculated so that after the leaching the concentration in free H₂S0₄ in the solution is at least 5 g/l.
